# DEMANDE DE BREVET EUROPEEN

(11) **EP 0 305 256 A1**
(43) Date de publication de la demande: **01.03.1989**
(21) Numéro de dépôt: 88402020.7
(22) Date de dépôt: 03.08.1988
(51) Int. Cl.: E04H 9/10

(54) **Béton de protection pare-balle et ouvrages ainsi obtenus**

(30) Priorité: 04.08.1987 FR 8711065
(71) Demandeur: Petriarte, Patrice, F-78700 Conflans (FR)
(72) Inventeur: Petriarte, Patrice, F-78700 Conflans (FR)

(57) **Abrégé**

L'invention concerne l'utilisation particulière d'un béton approprié pour réaliser des ouvrages de protection qui permettent le tir avec armes de poing et d'épaule en toute sécurité pour les tireurs et leur environnement.

Le béton "absorbe" les balles et les arrête sans ricochets, ni retour et ceci même pour un angle de tir très fermé.

On peut utiliser ce béton pour réaliser : murs, plafonds, sols d'un stand de tir, - les murs d'une zone d'évolution consacrée à l'entraînement grandeur nature des forces spéciales d'intervention de police et militaire, - les parties sensibles d'ouvrages à hauts risques d'attaque armée, banque, guichet, allège de vitrage pare-balles, - le renforcement des huisseries en y injectant du béton de protection pare-balles.

## Description

La présente invention concerne l'utilisation particulière d'un béton approprié pour réaliser des ouvrages de protection qui permettent le tir avec armes de poing et d'épaule tous calibres, en toute sécurité pour les tireurs et leur environnement.

Actuellement, les stands de tir, zone d'évolution, mur d'allège sous vitrage pare-balles, et huisseries de vitrage pare-balles sont réalisés respectivement par des matériaux rapportés à leur structure : panneaux de fibres minérales agglomérées, parement bois, renforcement métallique, kevlar.

Ce béton homogène composé est constitué de granulats d'argile expansée ou de schistes expansés, de fibres métalliques galvanisées ou non suivant l'utilisation ou non en extérieur, d'un ciment hydraulique classique, d'un adjuvant plastifiant.

Ce béton obéit aux règles communes pour la fabrication d'un béton avec agrégats légers avec fibres métalliques incorporées.

Les murs, sols, plafonds des stands de tir réalisés avec l'invention "absorbent" les balles et évitent tout ricochet des projectiles et d'éclat de matière. Les balles ne traversent pas l'invention car celles-ci sont freinées par les fibres ce qui permet de développer d'autres activités sans risque derrière les murs.

Les murs protecteurs ont des caractéristiques mécaniques suffisantes pour également servir de structure d'un bâtiment.
La figure 1 représente un stand de tir réalisé avec l'invention (1), avec activités diverses autour - vue en plan -.
La figure 2 représente un stand de tir réalisé avec l'invention (1), avec activités diverses autour, de plus l'invention sert également de structure du bâtiment.

Selon une variante, l'invention peut être utilisée pour faire des plaques préfabriquées afin d'équiper très rapidement à moindre frais un local en stand de tir, ou renforcer la sécurité d'un stand existant dont le revêtement n'est pas satisfaisant.

Une zone d'évolution est un grand espace dans lequel évoluent des tireurs réellement armés (pas de simulation de tir). La finalité de cette installation est de former des spécialistes d'intervention policière ou militaire en les entraînant dans des décors en grandeur réelle avec munition réelle en situation réelle.

A ce jour, les équipements de ce type ne permettaient pas l'utilisation de tous les calibres, seul le 22 long rifle était possible. Grâce à l'invention les "acteurs" peuvent s'entraîner avec l'armement et les munitions opérationnels (9mm ; 5,56 ; 7,62).

Pour les calibres d'armes de point 9mm , 3.57 magnum , 38 SP voici la composition pondérale du béton pour un angle minimal de tir de 45 ° :
315 Kg Argi 16 4/10
200 Kg Sable Argi 16
235 Kg Sable naturel 0/1.6
55 Kg Sable naturel 1.6/5
350 Kg Ciment Haute performance
25 Kg Fibres métalliques DRAMIX
22 L Plastifiant
135 L Eau ajoutée

Pour les calibres d'armes d'épaule 5.56 , 7.62 , 8.68 voici la composition pondèrale du béton pour un angle incident de 30 ° :
315 kg Argi 16 4/10
160 Kg Sable Argi 16
245 Kg Sable naturel 0/1.6
60 Kg Sable naturel 1.6/5
440 Kg Ciment Haute Performance
30 Kg Fibres métalliques DRAMIX
25 L Plastifiant
150 L Eau ajoutée
La figure 3 représente une zone d'évolution réalisée avec l'invention (1) - vue en plan -.
La figure 4 représente une zone d'évolution réalisée avec l'invention (1) - vue en coupe -.

Selon une variante, si l'on souhaite avoir des décors définitifs, ceux-ci peuvent être réalisés avec l'invention.

Selon une autre variante, les murs périphériques réalisés avec l'invention peuvent servir de structure à d'autres bâtiments accolés.

Les murs d'allège sous les vitrages pare-balles réalisés avec l'invention protège le personnel et assure le support de la structure en garantissant sa stabilité puisqu'il n'y a pas éclatement sous l'impact des projectiles.

Selon une variante, l'invention peut être utilisé pour faire des plaques préfabriquées qui seront mises en doublage de la structure existante si celle-ci n'a pas déjà les qualités suffisantes pour arrêter les balles.

Les huisseries de vitrage pare-balles injectées avec l'invention, deviennent, elles aussi, pare-balles. On prendra garde de prendre une granulométrie adaptée à la section intérieure des montants.

On obtiendra un coût beaucoup plus faible que les renforcements métalliques, composites verre-résine, ou à base de kevlar.

## Revendications

1) Utilisation d'un béton pour réaliser des ouvrages de protection permettant le tir avec armes de point ou d'épaule, les projectiles étant piégés dans le béton sans ricochets, ni d'éclats de matière avec une faible pénétration dans le béton de protection pare-balles caractérisé par sa composition de granulats d'argile ou de schistes expansés, d'un plastifiant, de fibres métalliques protégées ou non de la corrosion suivant l'emploi à l'extérieur ou non du béton.

2)Suivant la revendication 1 pour les calibres d'armes de point 9mm,3.57 magnum,38 SP voici la composition pondérale du béton pour un angle minimal de tir de 45° :
315 Kg Argi 16 4/10
200 Kg Sable Argi 16
235 Kg Sable naturel 0/1.6
55 Kg Sable naturel 1.6/5
350 Kg Ciment Haute performance
25 Kg Fibres métalliques DRAMIX
22 L Plastifiant
135 L Eau ajoutée

3)Suivant la revendication 1 pour les calibres d'armes d'épaule 5.56,7.62,8.68 voici la composition pondérale du béton pour un angle incident de 30 ° :
315 Kg Argi 16 4/10
160 Kg Sable Argi 16
245 Kg Sable naturel 0/1.6
60 Kg Sable naturel 1.6/5
440 Kg Ciment Haute performance
30 Kg Fibres métalliques DRAMIX
25 L Plastifiant
150 L Eau ajoutée

4) Produit obtenu d'après les revendications 1,2,3 coulé sur place avec des coffrages vibrants, les aiguilles vibrantes étant proscrites.

5) Produit obtenu d'après les revendications 1,2,3 caractérisé par son emploi pour constituer des plaques préfabriquées aux dimensions et formes souhaitées.

4) Produit obtenu d'après les revendications 4,5 caractérisé par son utilisation dans un stand de tir en sols , murs et plafonds pour réaliser protection des utilisateurs et structure du batiment.

5) Produit obtenu d'après les revendications 4,5 caractérisé par son utilisation pour réaliser les murs périphèriques d'une zone d'évolution

6) Produit obtenu d'après les revendications 4,5 caractérisé par son utilisation pour créer des décors , ou des structures de décors à installer dans les zones de simulation .

7) Produit obtenu d'après la revendication 4,5 caractérisé par son utilisation pou rendre imperméables aux balles , les allèges de vitrages pare-balles , les guichets ou toute autre partie d'une construction nécessitant cette protection .

8) Produit obtenu d'après la revendication 1 caractérisé par son emploi pour renforcer les huisseries métalliques soutenant un vitrage pare-balles en y injectant du béton de protection pare-balles .
